# FASCICULE DE BREVET EUROPEEN

(11) **EP 0 964 956 B1**
(45) Date de publication et mention de la délivrance du brevet: **06.05.2009**
(21) Numéro de dépôt: 98940339.9
(22) Date de dépôt: 27.07.1998
(51) Int. Cl.: D21H 27/22, B44C 5/04

(54) **FEUILLE PAPETIERE DECORATIVE A CAPACITE D'ABSORPTION EN RESINE REDUITE ET STRATIFIE LA COMPORTANT**
DEKORPAPIERSCHICHT MIT EINER REDUZIERTEN AUFNAHMEKAPAZITÄT VON HARZ UND SCHICHTSTOFFPLATTE
DECORATIVE PAPER SHEET WITH A REDUCED CAPACITY OF ABSORBING RESIN AND LAMINATE COMPRISING THE SAME

(30) Priorité: 02.12.1997 FR 9715171
(43) Date de publication de la demande: 22.12.1999
(62) Demande divisionnaire de: 09152072.6
(73) Titulaire: ARJO WIGGINS, 92130 Issy Les Moulineaux (FR)
(72) Inventeur: PERRIN, Claude, F-38140 Apprieu (FR); GODET, Jean-Yves, F-41100 Pezou (FR)
(74) Mandataire: Tanty, François
(86) Numéro de dépôt international: PCT/FR1998/001650
(87) Numéro de publication internationale: WO 1999/028554

(56) Documents cités:
- EP-A- 0 677 401
- US-A- 2 943 013
- US-A- 4 458 062
- US-A- 5 213 883

## Description

L'invention concerne une feuille papetière décorative imprégnable par une résine thermodurcissable. Cette feuille est utilisée dans la fabrication des panneaux ou profilés décoratifs stratifiés. L'invention concerne aussi les feuilles décoratives imprégnées d'une résine thermodurcissable ainsi que les panneaux ou profilés décoratifs stratifiés la comportant et les procédés de fabrication des feuilles.

Depuis de nombreuses années, on emploie des panneaux ou profilés décoratifs stratifiés (encore appelés « stratifiés ») comme matériaux dans les habitations et les locaux commerciaux et industriels. Des applications typiques de tels stratifiés sont les revêtements des meubles, des dessus de table, des chaises et autres ou les revêtement de sols comme en particulier les revêtements imitant le parquet.
Il existe deux grandes sortes de « stratifiés » décoratifs : les « stratifiés » dits haute pression et les « stratifiés » dits basse pression.
On produit les stratifiés décoratifs dits haute pression à partir d'une âme constituée de feuilles imprégnées de résine. Ces feuilles sont généralement en papier kraft et ont été imprégnées d'une résine thermodurcissable, le plus souvent d'une résine phénolique.
Après avoir imprégné les feuilles de résine, on les sèche, on les découpe, puis on les empile les unes sur les autres. Le nombre de feuilles dans la pile dépend des applications et varie entre 3 et 9, mais peut être supérieur.
On place ensuite sur la pile de feuilles constituant l'âme, une feuille décorative. En général, on place au-dessus de la feuille décorative, une feuille protectrice de recouvrement, dite "overlay", dépourvue de motif et transparente dans le stratifié final, pour améliorer la résistance à l'abrasion du stratifié.
On place ensuite la pile de feuilles imprégnées dans une presse à stratifier dont les plateaux sont munis d'une tôle conférant l'état de surface au stratifié. Puis, on densifie la pile par chauffage, à une température de l'ordre de 110°C à 170°C, et par pressage, à une pression de l'ordre de 5,5 MPa à 11 MPa, pendant environ 25 à 60 minutes, pour obtenir une structure unitaire.
On fixe ensuite cette structure sur un support de base, par exemple en la collant sur ledit support tel qu'un panneau de particules agglomérées, notamment de particules de bois agglomérées.

On produit les stratifiés décoratifs dits basse pression en utilisant uniquement une feuille décorative imprégnée de résine thermodurcissable, et éventuellement une feuille overlay, que l'on stratifie directement sur le support de base tel qu'un panneau pendant un cycle court, la température étant de l'ordre de 160 à 175°C et la pression de 1,25 MPa à 3 MPa.

La feuille décorative imprégnable utilisée pour la fabrication de stratifiés est en général une feuille de papier réalisée sur machine à papier et qui comporte des fibres de cellulose et éventuellement des fibres synthétiques, les fibres de cellulose se répartissant, en poids, entre 40 à 100 % , de préférence 80 à 100 %, en fibres courtes et entre 0 à 60 %, de préférence 0 à 20 %, en fibres longues, 0,2 à 1 % en poids sec par rapport à la feuille, de préférence 0,4 à 0,5 %, d'un agent de résistance humide, et 5 à 50 %, en poids sec par rapport à la feuille, de particules décoratives par exemple des pigments iridiscents, et/ou de colorants pigmentaires ou organiques, et/ ou de charges opacifiantes comme le dioxyde de titane, notamment de type rutile, ladite charge opacifiante comme le dioxyde de titane étant en quantités de préférence d'au moins 15%, en général, comprises entre environ 15 à 40 % par rapport au poids de la feuille. Elle peut contenir aussi d'autres additifs usuellement employés en papeterie et en particulier des agents de rétention ou des agents spécifiques tels que des produits alcalins permettant de contrôler des caractéristiques comme le postformage.
Ces feuilles décoratives ne comportent pas d'agent de collage ni ne sont soumises à aucun traitement de surface car elles doivent être très absorbantes de la résine thermodurcissable dont elles vont être imprégnées. Le brevet US 2943013 décrit par exemple un procédé de fabrication d'une feuille papetiere décorative visant à obtenir une feuille absorbante pour favoriser l'impréquation postérieure avec une résine thermodurcissable.
On peut par ailleurs imprimer un décor sur cette feuille, par exemple une imitation bois ou tout autre décor fantaisie.
Cette feuille est ensuite imprégnée d'une résine thermodurcissable mais stable thermiquement (ne jaunissant pas), le plus souvent par des résines de mélamine-formaldéhyde ou des résines d'urée-formaldéhyde, ou parfois des résines de benzoguanamine-formaldéhyde, des résines de polyester insaturé.
Dans une seconde étape, la feuille imprégnée est chauffée et la résine est partiellement réticulée (thermodurcie) afin que la résine ne soit plus dans un état collant et que la feuille soit manipulable. Une telle feuille décorative imprégnée de résine partiellement réticulée est appelée, en termes de métier, "film décor" ou "film décoratif" ou encore "film mélaminé".
Cette seconde étape est généralement réalisée en portant la feuille à des températures d'environ 110 à 140 °C et est contrôlée, de façon à ce que la résine lors de la stratification finale du film décor flue correctement dans la feuille, par la mesure du taux de volatils restant dans le film décor. En effet ce film décor comporte alors un certain pourcentage, de l'ordre de 5 à 8 %, de produits volatils (eau solvant de la résine, eau résultant de la condensation chimique de la résine, le formaldéhyde résiduel, les autres produits résiduels ..). Ces volatils représentent les composés qui seront éliminés lors de la réticulation totale de la résine, pendant la stratification du film décor.
La résine, une fois totalement thermodurcie, après stratification, apportera de la résistance de surface au stratifié final (résistance à l'abrasion, résistance à la salissure, à la vapeur d'eau et aux agents chimiques comme les solvants, les acides et les bases, etc... ).
Par ailleurs, cette feuille, une fois stratifiée, doit avoir une tenue à la lumière très élevée car elle est exposée en quasi-permanence aux rayonnements lumineux de par son usage de recouvrement de surface; les composés qui la constituent doivent donc être sélectionnés de manière à obtenir cette tenue lumière, de préférence supérieure ou égale à 6 sur l'échelle des bleus selon la norme ISO 4586-2.16.
De plus, cette feuille doit permettre d'obtenir un film décor opaque après stratification. Il est en effet important que l'on ne voit pas le support de base et/ou les feuilles de papier kraft sur lequel ou lesquelles on a stratifié la feuille décorative imprégnée, à travers ladite feuille, afin qu'il n'y ait pas d'interférence avec le décor de la feuille. Il faut donc avoir une feuille décorative donnant le plus d'opacité possible.
Dans le cas d'un décor blanc, pour lequel on utilise une charge opacifiante très blanche comme le dioxyde de titane, on est alors contraint d'utiliser de grandes quantités de charges comme le dioxyde de titane (environ 40 % en poids par rapport à la feuille) pour obtenir cette opacité. En effet, après imprégnation et stratification, seul le dioxyde de titane apporte de l'opacité car, du fait que la cellulose présente un indice de réfraction proche de celui de la résine, les fibres de cellulose sont rendues transparentes, et cela d'autant plus que la quantité de résine est importante.
Il faut donc mettre le plus possible de charge comme le dioxyde de titane mais ceci est onéreux et défavorable aux caractéristiques mécaniques de la feuille.
Pour réduire le coût du film décor, on cherche à minimiser la quantité de résine absorbée par la feuille tout en conservant les qualités mécaniques et de résistance de surface au stratifié décoratif que la résigne thermodurcie lui apporte.
Ce problème est notamment important dans le cas des panneaux ou profilés décoratifs stratifiés basse pression car la feuille décorative imprégnée est directement stratifiée sur le panneau support.
Dans la demande de brevet EP 677401 on a traité ces problèmes en proposant une feuille décorative comportant un agent de collage et en créant de préférence un gradient d'absorption de la résine thermodurcissable, de manière à ce que la partie supérieure de la feuille soit plus riche en résine que la partie inférieure interne au stratifié. L'agent de collage, grâce à son effet hydrophobe, évite que la résine d'imprégnation pénètre complètement dans la feuille. L'agent de collage est ajouté en masse ou en surface et de façon différentielle ou en constituant deux jets, le jet inférieur comportant l'agent de collage.
Cependant on a remarqué que cette dernière solution est difficile à mettre en oeuvre, ne permet pas toujours un fluage uniforme de la résine dans la feuille et peut entraîner des défauts d'aspect du panneau décoratif stratifié, notamment dans le cas des panneaux décoratifs stratifiés basse pression.

L'invention vise à résoudre ces problèmes et a donc pour but de fournir une feuille papetière décorative utilisable dans les stratifiés décoratifs, ladite feuille conduisant à une opacité élevée du stratifié décoratif final et permettant d'obtenir un stratifié décoratif sans défauts d'aspect.

La demanderesse a trouvé que le but de l'invention est atteint si la feuille papetière présente une valeur du degré COBB₆₀ d'absorption d'eau de la feuille, déterminé selon la norme ISO 535, inférieure au grammage de ladite feuille et ce d'au plus de 40 % alors que les feuilles selon l'art antérieur et sans agent de collage étant composées quasi-essentiellement de fibres de cellulose, ont toujours un degré COBB₆₀ d'absorption d'eau égal ou supérieur à leur grammage.

Il semble qu'ainsi la mouillabilité de la feuille est conservée et donc que la résine thermodurcissable se répartie uniformément dans la feuille et que par ailleurs la capacité d'absorption de la feuille en résine thermodurcissable est réduite.

Plus précisément, l'invention fournit une feuille papetière décorative imprégnable par une résine thermodurcissable comprenant de 5 à 50 % en poids sec par rapport à la feuille de particules décoratives et/ou de colorants pigmentaires ou organiques et/ou de charges opacifiantes, en particulier du dioxyde de titane, caractérisée par le fait que la feuille comprend une composition d'au moins un polymére à caractère hydrophile introduit dans la feuille par un procédé d'inprégnation et par le fait que la valeur du degré COBB₆₀ d'absorption d'eau de ladite feuille, déterminé selon la norme ISO 535 (eau, 1 minute, 23°C) est inférieure au grammage de ladite feuille et ce d'au plus 40 %, et plus particulièrement d'au moins 5%.
De préférence, la valeur du degré COBB₆₀ est inférieure de 10 à 35 % au grammage de ladite feuille. Le caractère hydrophile de la composition peut provenir de la nature chimique dudit polymère lui-même ou des agents émulsifiants lorsque ledit polymère est un polymère non hydrosoluble utilisé sous forme d'une dispersion aqueuse.

Le caractère hydrophile de ladite composition ou dudit polymère est donc contrôlé (ni trop élevé, ni trop faible) de manière à diminuer le degré COBB₆₀ d'absorption d'eau selon les limites mentionnées ci-dessus, à savoir une diminution d'au plus 40% par rapport au grammage de ladite feuille.

Le caractère hydrophile de ladite composition ou dudit polymère permet également de diminuer le degré COBB₆₀ d'absorption d'eau de la feuille, déterminé selon la norme ISO 535 (eau, 1 minute, 23°C) et ce d'au plus 35% par rapport au degré COBB₆₀ d'absorption d'eau d'une même feuille ne contenant pas ladite composition, de préférence d'au moins 5%.

La présente invention fournit donc également une feuille papetière décorative imprégnable par une résine thermodurcissable comprenant de 5 à 50 % de particules décoratives et/ou de colorants pigmentaires et/ou organiques ou de charges opacifiantes, en particulier du dioxyde de titane, en poids sec par rapport à la feuille, caractérisée par le fait qu'elle comprend une composition d'au moins un polymère à caractère hydrophile introduit dans la feuille par un precédé d'imprégnation et le degré COBB60 d'absorption d'eau de la feuille, déterminé selon la norme ISO 535 est inférieur d'au plus 35% par rapport au degré COBB60 d'absorption d'eau d'une même feuille ne contenant pas de dit(s) polymère(s).

De préférence, le grammage de la feuille contenant ladite composition polymérique est de 50 à 150 g/m², de préférence, de 60 à 100 g/m².
Selon un cas particulier, la feuille comprend de 4 à 20% en poids de dit(s) polymère(s) par rapport à la feuille, notamment de 2 à 10g/m2 en poids sec de dit(s) polymère(s).
De préférence, ladite composition comprend un polymère non hydrosoluble en dispersion aqueuse.

De préférence encore, ledit polymère non hydrosoluble est un polymère à caractère hydrophile. Comme polymère non hydrosoluble à caractère hydrophile, on peut citer les polymères choisis parmi les polymères d'acétate de vinyle et en particulier les copolymères d'acétate de vinyle et d'acrylate de butyle, les copolymères d'acétate de vinyle et d'éthylène, ou les copolymères d'esters acryliques, en particulier les copolymères d'acétate d'éthyle d'acrylonitrile et de méthacrylate ou encore leurs mélanges. D'autres polymères non hydrosolubles à caractère hydrophile connus comme liant, bien qu'il ne s'agisse pas selon la présente invention de l'effet technique recherché, peuvent être compatibles avec l'application selon la présente invention, notamment s'ils n'altèrent pas la bonne tenue à la lumière du stratifié décoratif, celle-ci étant de préférence supérieure ou égale à 6 sur l'échelle des bleus selon la norme ISO - 4586-2.16,

On peut également utiliser une composition polymérique comprenant en mélange une dispersion aqueuse d'un polymère non hydrosoluble et une solution aqueuse d'un polymère hydrosoluble, notamment un polymère poly(alcool de vinyle).

Plus particulièrement, la composition peut comprendre 80 à 95% en poids sec d'un polymère non hydrosoluble et de 5 à 20% en poids sec de polymère hydrosoluble. Ledit polymère hydrosoluble peut contribuer à améliorer l'uniformité de l'aspect et de la résistance à la vapeur d'eau du panneau final et à réduire le temps d'imprégnation de la feuille par la résine themodurcissable.

Ledit polymère est avantageusement introduit dans la feuille par un procédé d'imprégnation notamment à l'aide d'une presse encolleuse contenant ledit polymère en milieu aqueux. Tout autre moyen d'application permettant une bonne pénétration de la feuille par le polymère peut aussi être employé. La composition de traitement peut contenir aussi des additifs usuels en papeterie notamment des agents régulateurs de la viscosité et des agents ami-mousse.
L'extrait sec de la composition et sa viscosité sont réglés par l'homme du métier en fonction du moyen d'application utilisé et de la quantité dudit polymère à introduire dans la feuille.
Eventuellement ledit polymère peut être ajouté en masse, dans le cuvier d'une machine à papier.

De préférence les charges opacifiantes sont des pigments de dioxyde de titane et ils sont présents à un taux de 20 à 45 % en poids sec de la feuille plus particulièrement de 30 à 40%. D'autres charges blanches peuvent être utilisées comme le kaolin ou le talc, soit en complément avec le dioxyde de titane soit en mélange avec des colorants pigmentaires.
Dans un mode de réalisation, la feuille de papier selon l'invention comprend :
- des fibres cellulosiques et éventuellement des fibres synthétiques, les fibres de cellulose se répartissant en poids entre 40 à 100 % , de préférence 80 à 100 %, en fibres courtes et entre 0 à 60 %, de préférence 0 à 20 %, en fibres longues,
- 0,2 à 1 %, de préférence 0,4 à 0,5 %, d'un agent de résistance humide en poids sec par rapport au poids de la feuille.
   L'invention fournit aussi une feuille papetière décorative imprégnée d'une résine thermodurcissable partiellement réticulée (film décor) qui se caractérise par le fait qu'elle comporte ladite feuille décorative avec ledit polymère et qu'elle contient en résine thermodurcissable au plus 50 % de préférence au moins 40%, de préférence encore au moins 45% en poids par rapport au poids de la feuille imprégnée de résine, composés volatiles compris.

La feuille décorative imprégnée selon l'invention peut aussi se **caractériser en ce que** la feuille comprend une composition d'au moins un polymére à caractère hydrophile introduit dans la feuille par un procédé d'impregnation et en ce qu'elle contient en résine thermodurcissable au plus 50%, de préférence au moins 40%, de préférence encore au moins 45%, en poids par rapport au poids de la feuille imprégnée de résine, composés volatils compris et un taux de dioxyde de titane inférieur à 40% en poids sec de la feuille, de préférence inférieur à 35%, et présentant une opacité identique à celle d'une feuille décorative de même grammage avant imprégnation par ladite résine et contenant un taux de dioxyde de titane d'au moins 40% en poids sec de la feuille et plus de 50% de dite résine par rapport au poids de la feuille imprégnée de résine, composés volatils compris.

En particulier la résine thermodurcissable est choisie parmi les résines mélamine-formaldéhyde, les résines urée-formaldéhyde ou parmi les résines benzoguanamine-formaldéhyde, les résines de polyester insaturé ou leurs mélanges.

La présente invention a également pour objet un procédé de fabrication par voie humide de ladite feuille décorative qui se **caractérise en ce qu**'il comprend les étapes suivantes :
- sur une machine à papier, on forme une feuille, à partir d'une suspension aqueuse de fibres de cellulose et éventuellement de fibres synthétiques, et 5 à 50 % en poids sec par rapport à la feuille de particules décoratives et/ou de colorants pigmentaires ou organiques et/ou de charges opacifiantes, en particulier du dioxyde de titane et éventuellement d'autres additifs usuellement employés pour ces feuilles,
- on l'essore, et éventuellement on la sèche,
- on imprègne la feuille formée, à l'aide d'une presse encolleuse, par une composition en milieu aqueux contenant un ou plusieurs desdits polymères,
- on essore et on sèche la feuille.
   Selon un cas particulier, le procédé comprend les étapes suivantes :

- sur une machine à papier, on forme une feuille, à partir d'une suspension aqueuse de fibres de cellulose et éventuellement de fibres synthétiques, ces fibres se répartissant entre 40 à 100 % , de préférence 80 à 100 %, en fibres courtes et entre 0 à 60 %, de préférence 0 à 20 %, en fibres longues, 0,2 à 1 %, de préférence 0,4 à 0,5 %, d'un agent de résistance humide en poids sec par rapport à la feuille, et 5 à 50 % en poids sec par rapport à la feuille de particules décoratives et/ou de colorants pigmentaires ou organiques et/ou de charges opacifiantes, en particulier du dioxyde de titane et éventuellement d'autres additifs usuellement employés pour ces feuilles,
- on l'essore, et éventuellement on la sèche,
- on imprègne la feuille formée, à l'aide d'une presse encolleuse, par 4 à 20% en poids sec par rapport à la feuille, notamment 2 à 10 g/m² en poids sec, d'une composition en milieu aqueux contenant un ou plusieurs desdits polymères, l'extrait sec de la composition étant notamment compris entre 5 et 20 % en poids,
- on essore et on sèche la feuille.

Selon un cas particulier, l'invention fournit aussi un procédé de fabrication d'une feuille décorative imprégnée d'une résine thermodurcissable partiellement réticulée (film décoratif) qui se **caractérise en ce qu**'on utilise une feuille papetière telle que précédemment décrite, que l'on imprègne ladite feuille avec une résine thermodurcissable et que l'on réticule partiellement la résine, le taux de composés volatils étant compris entre 5 et 8 % en poids de la feuille.

L'invention a aussi pour objet un panneau ou profilé décoratif stratifié qui se caractérise par le fait qu'il comporte comme feuille décorative une feuille comme décrit précédemment.
En particulier ce panneau ou profilé décoratif stratifié est un stratifié basse pression qui peut être réalisé classiquement comme décrit en introduction.

L'invention permet donc de réduire la demande en résine thermodurcissable et d'améliorer l'opacité du film décor tout en conservant des propriétés satisfaisantes au stratifié final comme le montrent les exemples non limitatifs suivants :

### EXEMPLES :

### EXEMPLE 1 TEMOIN COMPARATIF :

Etape 1 : On réalise une feuille de papier témoin selon l'art antérieur :
   Sur une machine à papier de type Foudrinier, on réalise une feuille de papier en mélangeant en masse, à une suspension de fibres de cellulose en milieu aqueux, 0,5 % par rapport à la feuille d'un agent de résistance humide (une résine polyamide-polyamine-épichlorhydrine), des pigments de dioxyde de titane en quantités telles qu'ils soient présents à raison d'environ 40 % dans le papier. Le taux de dioxyde de titane est déterminé par le taux de cendres à 800°C, le dioxyde de titane étant le seul composé minéral donc incombustible dans le papier, en dehors des résidus dans la pâte (en quantités très faibles).
   On forme et on sèche la feuille.
Etape 2 : A l'aide d'une imprégnatrice de laboratoire, on imprègne la feuille avec un mélange de résines thermodurcissables (urée-formaldéhyde, mélamine-formaldéhyde) en solution aqueuse. Ensuite on réticule (thermodurcit) partiellement la résine pour obtenir une résine avec un taux de composés volatils de 6,5 % en poids.
   Le taux de volatils est déterminé en chauffant la feuille imprégnée de résine à 160°C pendant cinq minutes, il correspond au rapport de la différence entre le poids de la feuille à la sortie de l'étuve et son poids avant l'entrée en étuve rapportée au poids de la feuille avant l'entrée en étuve.
Etape 3 : On réalise, en laboratoire, un stratifié en appliquant la feuille obtenue sur un panneau de particules et en soumettant l'ensemble à une température de 180 °C pendant une minute sous une pression de 2,5 MPa.

### EXEMPLE 2 COMPARATIF :

Etape 1 : on reprend une feuille de papier de base selon l'étape 1 de l'exemple 1 mais on l'imprègne en presse-encolleuse avec une composition aqueuse comportant un polymère à caractère hydrophobe, utilisé sous forme d'une dispersion aqueuse stable. Il s'agit d'un copolymère d'acrylate de butyle et de styrène. L'extrait sec de cette composition est de 10% en poids.
On sèche la feuille.
On procède aux étapes 2 et 3 comme à l'exemple 1.

Lorsqu'on procède à l'étape 2 d'imprégnation avec la résine thermodurcissable, la feuille s'imprègne mal et après l'étape 3 on constate que le stratifié obtenu a un aspect moucheté.
Le degré d'absorption d'eau COBB₆₀ de la feuille est passé de 73 g/m² à 29 g/m² soit une diminution de 60 %; il est nettement inférieur à celui de la feuille témoin et est donc trop faible pour que la feuille s'imprègne correctement et permette de réaliser des panneaux décoratifs d'aspect correct.

### EXEMPLE 3 :

Etape 1 : on reprend une feuille de papier de base selon l'étape 1 de l'exemple 1 mais on l'imprègne en presse-encolleuse avec une composition aqueuse comportant un mélange d'une dispersion aqueuse d'un polymère non hydrosoluble à caractère hydrophile, connu comme liant, et d'une solution de poly(alcool de vinyle). Le polymère non hydrosoluble est un copolymère d'acétate de vinyle et d'éthylène. L'extrait sec de cette composition est de 10% en poids. L'extrait sec de cette composition comprend 10% en poids dudit polymère hydrosoluble et 90% en poids dudit polymère non hydrosoluble.
On sèche la feuille.
Puis on procède à l'étape 2 d'imprégnation avec la résine thermodurcissable et à l'étape 3 de stratification comme à l'exemple 1.

### EXEMPLE 4 :

Etape 1 : on reprend une feuille de papier de base selon l'étape 1 de l'exemple 1 mais on l'imprègne en presse-encolleuse avec une composition aqueuse comportant un polymère à caractère hydrophile, connu comme liant, utilisé sous forme d'une dispersion aqueuse stable. Ce polymère est un copolymére d'acétate de vinyle et d'acrylate de butyle. L'extrait sec de cette composition est de 10% en poids.
On sèche la feuille.
Puis on procède à l'étape 2 d'imprégnation avec la résine thermodurcissable et à l'étape 3 de stratification comme à l'exemple 1

### EXEMPLE 5 :

Etape 1 : on reprend une feuille de papier de base selon l'étape 1 de l'exemple 1 mais on l'imprègne en presse-encolleuse avec une composition aqueuse comportant un mélange d'une dispersion aqueuse d'un polymère non hydrosoluble à caractère hydrophile, connu comme liant et d'une solution aqueuse de poly(alcool de vinyle). Ce polymère non hydrosoluble est un copolymére d'esters acryliques (copolymères d'acétate d'éthyle, d'acrylonitrile et d'un méthacrylate). L'extrait sec de cette composition est de 10% en poids.
L'extrait sec de cette composition comprend 10% en poids dudit polymère hydrosoluble et 90% en poids dudit polymère non hydrosoluble.
On sèche la feuille.
Puis on procède à l'étape 2 d'imprégnation avec la résine thermodurcissable et à l'étape 3 de stratification comme à l'exemple 1.

### EXEMPLE 6 COMPARATIF :

Etape 1 : on reprend une feuille de papier de base selon l'étape 1 de l'exemple 1 mais on l'imprègne en presse-encolleuse avec une composition aqueuse comportant un polymère à caractère très hydrophile. Il s'agit d'un poly(alcool de vinyle) en solution aqueuse. L'extrait sec de cette composition est de 10% en poids.
On sèche la feuille.
On procède aux étapes 2 et 3 comme à l'exemple 1.

Dans cet exemple, on n'a pas pu diminuer la demande en résine. Le degré d'absorption d'eau COBB₆₀ de la feuille est supérieur à son grammage et a augmenté par rapport au degré COBB₆₀ du témoin.

### Résultats :

Les données et résultats des tests relatifs à ces exemples 1 à 6 sont présentés dans le Tableau 1.
Ces exemples montrent, qu'à taux de dioxyde de titane par mètre carré constant, les papiers imprégnés par un polymère ne diminuant le degré COBB₆₀ d'absorption d'eau de la feuille, déterminé selon la norme ISO 535, qu'au maximum de 40 % par rapport au grammage de la feuille, et plus particulièrement qu'au maximum de 35 % par rapport au degré COBB₆₀ d'absorption d'eau d'une même feuille non encore imprégnée par ledit polymère, ont une demande en résine diminuée par rapport au papier témoin non traité et que fleur opacité sur panneau stratifié est supérieure au témoin et que l'aspect du stratifié obtenu n'est pas altéré.

### EXEMPLE 7 TEMOIN et EXEMPLE 8 :

L'exemple 8 est réalisé selon l'exemple 3 avec la même composition aqueuse du copolymère hydrophile acétate de vinyle et d'éthylène et du polymère poly(alcool de vinyle).
L'exemple 7 témoin est un papier réalisé dans les conditions de l'exemple 1.
Les données et les résultats des tests relatifs à ces exemples sont présentés dans le Tableau 2.
Par ailleurs on a vérifié que la résistance à l'abrasion du stratifié selon l'exemple 8 traité avec un polymère hydrophile n'est pas ou très peu altérée. On vérifie aussi qu'il n'apparaît pas de fissurations à la surface du stratifié et que le stratifié a une bonne résistance à l'arrachage.

L' exemple 8 traité par un polymère hydrophile montre que la demande en résine est diminuée pour la feuille traitée avec un polymère hydrophile par rapport à la feuille non traitée, l'opacité ayant par ailleurs été améliorée.
La comparaison de l'exemple 8 traité par le polymère hydrophile avec l'exemple 7 témoin montre qu'à grammage comparable on utilise moins de dioxyde de titane au mètre carré tout en ayant une opacité comparable.

Le traitement avec le polymère hydrophile permet donc de diminuer la demande en résine d'une feuille et le taux de dioxyde de titane tout en obtenant un film décor ayant une bonne opacité après stratification et un stratifié d'aspect uniforme. Par ailleurs les caractéristiques de résistance de surface du stratifié sont restées à un bon niveau.

### DESCRIPTION ET CONDITIONS DE REALISATION DES TESTS :

- Le grammage des feuilles est déterminé selon la norme ISO 536 après conditionnement selon la norme ISO 187. Il s'agit du grammage de la feuille traitée par ledit polymère mais avant imprégnation de la résine.
- Le degré d'absorption d'eau, noté COBB₆₀ , est déterminé selon la norme ISO 535 (1 minute, eau, 23°C).
   Le Delta (COBB₆₀ -Grammage), exprimé en pour cent, correspond à la différence entre le degré COBB₆₀ d'un échantillon et le grammage du même échantillon, divisée par ce grammage.
   Le Delta (COBB₆₀ - Témoin), exprimé en pour cent, correspond à la différence entre les degré COBB₆₀ d'un échantillon, avant et après traitement avec ledit polymère, divisée par le degré COBB₆₀ de la feuille non traitée (témoin).
- La reprise est la reprise sèche c'est-à-dire la quantité de la composition dudit polymère dont a été imprégnée la feuille et exprimée en poids sec de la composition ( en gramme) par mètre carré de la feuille.
- La perméabilité à l'air, méthode porosité Gurley, est déterminée selon la norme ISO 5636-5R (1990).
- La demande en résine est la quantité de résine thermodurcissable nécessaire à introduire dans la feuille pour obtenir, après stratification sur panneau, un test au graphite supérieur ou égal à 4,5. Cette demande est exprimée en pour cent et représente le rapport du poids de résine thermodurcissable absorbée au poids de la feuille imprégnée de la résine, la résine contenant 6,5% de volatils.
- La teneur en cendres à 800°C est déterminée selon la norme française NF-Q-03.047 (Nov. 1971). Les tests suivants sont réalisés sur le film décor (feuille imprégnée de résine) stratifié sur un panneau de particules :

- Le test au graphite est réalisé comme suit : on mélange du graphite en poudre avec une huile de façon à former une pâte. On étale cette pâte sur la face apparente du film décor. On nettoie ensuite le panneau avec une éponge humide imprégnée d'un détergent. On compare la surface nettoyée avec une échelle témoin. L'échelle va de 1 à 6, 1 étant la plus basse note. On estime que la note minimale acceptable est de 4,5.
Ce test au graphite permet d'apprécier la porosité du film décor après stratification et donc sa résistance à la salissure. Cette caractéristique dépend de plusieurs paramètres dont le taux de volatils dans la résine, la stratification, la feuille décorative. La présente invention fournit des stratifiés présentant une note d'au moins 5 sur l'échelle du Test au graphite.
- L'opacité est déterminée sur la face apparente du film décor comme suit : sur un spectrophotomètre ELREPHO 2000, sous l'illuminant C et sous un angle d'observation de 10 degrés, on mesure le coefficient de réflexion du film décoratif stratifié R₀ et le coefficient de réflexion R∞ de quatre films stratifiés sur le panneau qui donnent une opacité totale. L'opacité de l'échantillon est donnée par le rapport entre ces deux coefficients R₀ / R∞ et est exprimée en pour cent. La présente invention fournit des feuilles décoratives présentant une opacité supérieure ou égale à environ 90%.
- L'aspect du stratifié est apprécié visuellement selon une échelle de 1 à 5, la note 1 correspondant à un aspect très mauvais (moucheté) et la note 5 a un aspect parfaitement uniforme. La présente invention fournit des stratifiés d'aspect avec une note supérieure ou égale à 3,5.
- La tenue lumière, réalisée selon la norme ISO 4586-2.16 selon l'échelle des bleus. La présente invention fournit des feuilles décoratives qui une fois stratifiées présente une tenue à la lumière supérieure ou égale à 6 sur l'échelle des bleus.
- Le test à la vapeur d'eau, réalisé selon la norme BS 7331 selon une échelle de notes de 1 à 5, la note 1 correspondant à la présence de cloques et la note de 5 à aucune altération. La présente invention fournit des feuilles décoratives avec une note supérieure ou égale à 3.
- Le test aux fissurations, réalisé selon la norme NF-B-51281 : après un vieillissement accéléré à 70°C pendant 24 heures, on regarde si des fissurations sont apparues.
- Le test à l'arrachage, réalisé selon la norme NF-B-51283.
- La résistance à l'abrasion TABER du stratifié, déterminée selon la norme NF-EN-483-2.
La résistance à l'abrasion des stratifiés selon l'invention n'est pas altérée ou très peu altérée. Il n'apparaît pas de fissurations à leur surface et ils ont une bonne résistance à l'arrachage.

**TABLEAU 1**

| | Exemple 1 comparatif (témoin) | Exemple 2 comparatif | Exemple 3 | Exemple 4 | Exemple 5 | Exemple 6 comparatif |
|---|---|---|---|---|---|---|
| reprise (g/m²) | 0 | 6 | 4,5 | 5 | 5 | 5,2 |
| grammage (g/m²) | 72 | 78 | 76,5 | 77 | 77 | 77,2 |
| épaisseur (µm) | 86 | 88 | 90 | 87,5 | 86,5 | 92 |
| porosité Gurley (s) | 20 | 81 | 77 | 36 . | 52 | 21 |
| COBB₆₀ (g/m²) | 73 | 29 | 52 | 48 | 50 | 80 |
| Delta (COBB₆₀ -Grammage) (%) | +1,3 | - 62,8 | - 32,0 | - 37,7 | - 35,0 | + 3,6 |
| Delta (COBB₆₀ -Témoin) (%) | 0 | - 60 | - 28,7 | - 34,2 | - 31,5 | + 9,5 |
| taux de TiO₂ (g/m²) | 29,5 | 29,5 | 29,5 | 29,5 | 29,5 | 29,5 |
| taux de cendres (%) | 41 | 37,8 | 38,5 | 38,3 | 38,3 | 38,2 |
| demande en résine (%) | 53 | 43 | 49 | 46 | 49 | 53 |
| Test au graphite (face décor) | 4,5 | 5 | 5 | 5 | 5 | 5 |
| opacité sur panneau (%) | 90,5 | 96,3 | 93,2 | 94,5 | 93,5 | - |
| aspect du stratifié | 4 | 2 | 4 | 3,5 | 4 | - |
| tenue lumière | ≥ 6 | ≥ 6 | ≥ 6 | ≥ 6 | ≥ 6 | - |
| résistance à la vapeur d'eau | 5 | 3 | 4 | 3 | 4 | - |

**TABLEAU 2**

| | Exemple 7 (témoin) | Exemple 8 | |
|---|---|---|---|
| reprise (g/m²) | 0 | 0 | 5,6 |
| grammage (g/m²) | 80 | 74,7 | 78,9 |
| épaisseur (µm) | 118 | 115 | 111 |
| porosité Gurley moyenne (s) | 16 | 12,3 | 30 |
| taux de cendres (%) | 40 | 34,2 | 32,7 |
| taux de dioxyde de titane (g/m²) | 32 | 25,5 | 25,8 |
| demande en résine (%) | 55 | 55 | 49 |
| opacité sur panneau (%) | 90 | 87,9 | 89,9 |

## Revendications

1. Feuille papetière décorative, imprégnable par une résine thermodurcissable, comprenant de 5 à 50 % de particules décoratives et/ou de colorants pigmentaires ou organiques et/ou de charges opacifiantes, en particulier du dioxyde de titane, en poids sec par rapport à la feuille, **caractérisée par le fait que** la feuille comprend une composition d'au moins un polymère à caractère hydrophile introduit dans la feuille par un procédé d'inprégnation et **par le fait que** la valeur du degré COBB₆₀ d'absorption d'eau de la feuille, déterminé selon la norme ISO 535 est inférieure au grammage de ladite feuille et ce d'au plus 40 %.

2. Feuille décorative selon la revendication 1, **caractérisée en ce que** la valeur dudit degré COBB₆₀ est inférieure d'au moins 5% au grammage de ladite feuille.

3. Feuille décorative selon la revendication 2, **caractérisée en ce que** la valeur dudit degré COBB₆₀ est inférieure de 10 à 35% au grammage de ladite feuille.

4. Feuille papetière décorative, imprégnable par une résine thermodurcissable, comprenant de 5 à 50 % de particules décoratives et/ou de colorants pigmentaires ou organiques et/ou de charges opacifiantes, en particulier du dioxyde de titane, en poids sec par rapport à la feuille, **caractérisée par le fait qu'**elle comprend une composition d'au moins un polymère à caractère hydrophile introduit dans la feuille par un procédé d'imprégnation et le degré COBB₆₀ d'absorption d'eau de la feuille, déterminé selon la norme ISO 535 est inférieur d'au plus 35% par rapport au degré COBB₆₀ d'absorption d'eau d'une même feuille ne contenant pas de dit(s) polymère(s).

5. Feuille décorative selon la revendication 4, **caractérisée en ce que** ledit degré COBB₆₀ est inférieur d'au moins 5% par rapport au degré COBB₆₀ d'absorption d'eau d'une même feuille ne contenant de dit(s) polymère(s).

6. Feuille décorative selon l'une des revendications 1 à 5, **caractérisée en ce qu'**elle comprend de 4 à 20 % en poids sec de dit(s) polymère(s) par rapport au poids de la feuille, notamment de 2 à 10 g/m2 en poids sec de dit(s) polymère(s).

7. Feuille décorative selon l'une des revendications 1 à 6, **caractérisée en ce que** le grammage de la feuille est de 50 à 150 g/m², de préférence de 60 à 100 g/m².

8. Feuille décorative selon l'une des revendications précédentes, **caractérisée en ce qu'**elle comprend un polymère non hydrosoluble à caractère hydrophile.

9. Feuille décorative selon l'une des revendications précédentes, **caractérisée en ce qu'**elle comprend une composition de deux polymères à caractère hydrophile comprenant 95 à 80% en poids sec d'un polymère non hydrosoluble, et 5 à 20% en poids sec d'un polymère hydrosoluble.

10. Feuille selon la revendication 9, **caractérisée en ce que** ledit polymère hydrosoluble est le poly(alcool de vinyle).

11. Feuille décorative selon l'une des revendications précédentes, **caractérisée par le fait que** lesdits polymères non hydrosolubles à caractère hydrophiles sont choisis parmi les polymères d'acétate de vinyle , les copolymères d'acétate de vinyle, les copolymères d'esters acryliques, et leurs mélanges.

12. Feuille décorative selon la revendication 11, **caractérisée en ce que** lesdits polymères sont choisis parmi les copolymères d'acétate de vinyle et d'acétate de butyle, les copolymères d'acétate de vinyle et d'éthylène et les copolymères d'acétate d'éthyle, d'acrylonitrile et de méthacrylate.

13. Feuille décorative selon l'une des revendications précédentes, **caractérisée en ce que** les charges opacifiantes sont des pigments de dioxyde de titane et qu'ils sont présents à un taux de 20 à 45 % en poids sec par rapport au poids de la feuille.

14. Feuille décorative selon l'une des revendications précédentes, **caractérisée en ce que** le taux de dioxyde de titane est de 30 à 40% en poids sec par rapport au poids de la feuille.

15. Feuille décorative selon l'une des revendications précédentes **caractérisée en ce qu'**elle comprend des fibres cellulosiques, les fibres de cellulose se répartissant en poids entre 40 à 100 % , de préférence 80 à 100 %, en fibres courtes et entre 0 à 60 %, de préférence 0 à 20 %, en fibres longues,
= 0,2 à 1 %, de préférence 0,4 à 0,5 %, d'un agent de résistance humide en poids sec par rapport au poids de la feuille.

16. Feuille papetière décorative imprégnée d'une résine thermodurcissable partiellement réticulée, **caractérisée par le fait qu'**elle comporte une feuille papetière selon l'une des revendications 1 à 15.

17. Feuille décorative selon la revendication 16, **caractérisée par le fait qu'**elle contient en résine thermodurcissable au plus 50 % en poids par rapport au poids de la feuille imprégnée de

18. Feuille papetière décorative blanche imprégnée d'une résine thermodurcissable partiellement réticulée, **caractérisée par le fait que** la feuille comprend une composition d'au moins un polymère à caractère hydrophile introduit dans la feuille par un procédé d'imprégnation et part **le fait qu'**elle contient en résine thermodurcissable au plus 50 % en poids par rapport au poids de la feuille imprégnée de résine, composés volatils compris et un taux de dioxyde de titane inférieur à 40%, de préférence inférieur à 35%, et présentant une opacité identique à celle d'une feuille décorative de même grammage avant imprégnation par ladite résine et contenant au moins 40% de dioxyde de titane et plus de 50% de dite résine.

19. Feuille selon l'une des revendications 16 à 18, **caractérisée par le fait que** ladite résine est choisie parmi les résines mélamine-formaldéhyde, les résines urée-formaldéhyde, les résines benzoguanamine-formaldéhyde, les résines de polyester insaturé et leurs mélanges.

20. Feuille selon l'une des revendications 17 à 19, **caractérisée en ce qu'**elle contient au moins 40% de préférence au moins 45%, en poids de résine par rapport au poids de la feuille imprégnée de résine, composés volatils compris.

21. Procédé de fabrication par voie humide d'une feuille décorative selon l'une des revendications 1 à 15, **caractérisé en ce qu'**il comprend les étapes suivantes :
- sur une machine à papier, on forme une feuille, à partir d'une suspension aqueuse de fibres de cellulose et éventuellement de fibres synthétiques, et 5 à 50 % de particules décoratives et/ou de colorants pigmentaires ou organiques et/ou de charges opacifiantes, en particulier du dioxyde de titane, en poids sec par rapport à la feuille et éventuellement d'autres additifs usuellement employés pour ces feuilles,
- on l'essore, et éventuellement on la sèche,
- on imprègne la feuille formée à l'aide d'une presse encolleuse, par une composition en milieu aqueux contenant un ou plusieurs desdits polymères,
- on essore et on sèche la feuille.

22. Procédé selon la revendication 21, **caractérisé en ce qu'**il comprend les étapes suivantes :
- sur une machine à papier, on forme une feuille , à partir d'une suspension aqueuse de fibres de cellulose, ces fibres se répartissant, en poids, entre 40 à 100 % , de préférence 80 à 100 %, en fibres courtes et entre 0 à 60 %, de préférence 0 à 20 %, en fibres longues, 0,2 à 1 %, de préférence 0,4 à 0,5 %, d'un agent de résistance humide en poids sec par rapport à la feuille, et 5 à 50 % de particules décoratives et/ou de colorants pigmentaires ou organiques et/ou de charges opacifiantes, en particulier du dioxyde de titane, en poids sec par rapport à la feuille et éventuellement d'autres additifs usuellement.employés pour ces feuilles,
- on l'essore, et éventuellement on la sèche,
- on imprègne la feuille formée, à l'aide d'une presse encolleuse, par 4 à 20 % en poids sec par rapport à la feuille, notamment entre 2 à 10 g/m² en poids sec, d'une composition en milieu aqueux contenant un ou plusieurs desdits polymères à caractère hydrophile, l'extrait sec de la composition étant compris entre 5 et 20 % en poids,
- on essore et on sèche la feuille.

23. Procédé de fabrication d'une feuille décorative imprégnée d'une résine thermodurcissable partiellement réticulée selon l'une des revendications 16 à 20, **caractérisé en ce qu'**on utilise une feuille selon l'une des revendications 1 à 14 ou obtenue selon la revendication 21 ou 22, que l'on imprègne ladite feuille avec une résine thermodurcissable et que l'on réticule partiellement la résine, le taux de composés volatils étant compris entre 5 et 8 % en poids de la feuille.

24. Panneau ou profilé décoratif stratifié **caractérisé par le fait qu'**il comporte comme feuille décorative une feuille selon l'une des revendications 1 à 20 ou obtenue selon l'une des revendications 21 à 23.

25. Panneau ou profilé décoratif stratifié selon la revendication 24, **caractérisé par le fait que** c'est un stratifié basse pression.

26. Panneau ou profilé décoratif stratifié selon la revendication 24 ou 25, **caractérisé en ce que** la tenue à la lumière est supérieure ou égale à 6 sur l'échelle des bleus selon la norme ISO 4586-2.16.

## Claims

1. Decorative paper sheet, which may be impregnated by a thermosetting resin, consisting of from 5 to 50% of decorative particles and/or organic or pigment dyes and/or opacifying agents, particularly titanium dioxide, in dry weight in relation to the sheet, **characterised by** the fact that the sheet consists of a composition of at least one polymer of a hydrophilic nature introduced into the sheet by an impregnation process and by the fact that the value of the COBB₆₀ degree of water absorption of the sheet determined according to standard ISO 535 is less than the basis weight of this sheet, with this being at most 40%.

2. Decorative sheet according to claim 1, **characterised in that** the value of this COBB₆₀ degree is at least 5% less than the basis weight of this sheet.

3. Decorative sheet according to claim 2, **characterised in that** the value of this COBB₆₀ degree is from 10 to 35% less than the basis weight of this sheet.

4. Decorative paper sheet, which may be impregnated by a thermosetting resin, consisting of from 5 to 50% of decorative particles and/or pigment or organic dyes and/or opacifying agents, particularly titanium dioxide, in dry weight in relation to the sheet, **characterised by** the fact that it consists of a composition of at least one polymer of a hydrophilic nature introduced into the sheet by an impregnation process and the COBB₆₀ degree of water absorption of the sheet determined according to standard ISO 535 is at most 35% less in relation to the COBB₆₀ degree of water absorption of one and the same sheet not containing this/these polymer(s).

5. Decorative sheet according to claim 4, **characterised in that** this COBB₆₀ degree is at least 5% less in relation to the COBB₆₀ degree of water absorption of one and the same sheet not containing this/these polymer(s).

6. Decorative sheet according to one of claims 1 to 5, **characterised in that** it consists of from 4 to 20% of this/these polymer(s) in dry weight in relation to the weight of the sheet, particularly from 2 to 10 g/m2 of this/these polymer(s) in dry weight.

7. Decorative sheet according to one of claims 1 to 6, **characterised in that** the basis weight of the sheet is from 50 to 150 g/m², preferably from 60 to 100 g/m².

8. Decorative sheet according to one of the previous claims, **characterised in that** it consists of a non-hydrosoluble polymer of a hydrophilic nature.

9. Decorative sheet according to one of the previous claims, **characterised in that** it consists of a composition of two polymers of a hydrophilic nature consisting of 95 to 80% of a non-hydrosoluble polymer in dry weight and 5 to 20% of a hydrosoluble polymer in dry weight.

10. Sheet according to claim 9, **characterised in that** this hydrosoluble polymer is poly(vinyl alcohol).

11. Decorative sheet according to one of the previous claims, **characterised by** the fact that these non-hydrosoluble polymers of a hydrophilic nature are selected from vinyl acetate polymers, vinyl acetate copolymers, acrylic ester copolymers and their mixtures.

12. Decorative sheet according to claim 11, **characterised in that** these polymers are selected from butyl acetate and vinyl acetate copolymers, ethylene and vinyl acetate copolymers and methacrylate, acrylonitrile and ethyl acetate copolymers.

13. Decorative sheet according to one of the previous claims, **characterised in that** the opacifying agents are titanium dioxide pigments and that they are present at a level of 20 to 45% in dry weight in relation to the weight of the sheet.

14. Decorative sheet according to one of the previous claims, **characterised in that** the level of titanium dioxide is from 30 to 40% in dry weight in relation to the weight of the sheet.

15. Decorative sheet according to one of the previous claims, **characterised in that** it consists of cellulosic fibres, the cellulose fibres being distributed between 40 to 100% in weight, preferably 80 to 100%, in short fibres and between 0 to 60%, preferably 0 to 20% in long fibres,
0.2 to 1%, preferably 0.4 to 0.5%, of a wet strength agent in dry weight in relation to the weight of the sheet.

16. Decorative paper sheet impregnated with a partly cross-linked thermosetting resin, **characterised by** the fact that it is composed of a paper sheet according to one of claims 1 to 15.

17. Decorative sheet according to claim 16, **characterised by** the fact that it contains at most 50% of a thermosetting resin, in weight in relation to the weight of the sheet impregnated with resin, including volatile compounds.

18. White decorative paper sheet impregnated with a partly cross linked thermosetting resin, **characterised by** the fact that the sheet consists of a composition of at least one polymer of a hydrophilic nature introduced into the sheet by an impregnation process and by the fact that it contains at most 50% of a thermosetting resin, in weight in relation to the weight of the sheet impregnated with resin, including volatile compounds, and a level of titanium dioxide of less than 40%, preferably less than 35%, having an opacity identical to that of a decorative sheet of the same basis weight before impregnation by this resin and containing at least 40% of titanium dioxide and at most 50% of this resin.

19. Sheet according to one of claims 16 to 18, **characterised by** the fact that this resin is selected from melamine-formaldehyde resins, urea-formaldehyde resins, benzoguanamine-formaldehyde resins, unsaturated polyester resins and their mixtures.

20. Sheet according to one of claims 17 to 19, **characterised in that** it contains at least 40%, preferably 45%, of resin in weight in relation to the weight of the sheet impregnated with resin, including volatile compounds.

21. Method for production by the wet method of a decorative sheet according to one of claims 1 to 15, **characterised in that** it consists of the following stages:
- on a paper machine a sheet is formed from an aqueous suspension of cellulose fibres and possibly synthetic fibres and 5 to 50% of decorative particles and/or organic or pigment dyes and/or opacifying agents, particularly titanium dioxide, in dry weight in relation to the sheet and possibly other additives usually used for these sheets,
- it is squeezed and possibly dried,
- the sheet formed is impregnated using a size press by a composition in an aqueous environment containing one or several of these polymers,
- the sheet is squeezed and dried.

22. Method according to claim 21, **characterised in that** it consists of the following stages:
- on a paper machine a sheet is formed from an aqueous suspension of cellulose fibres, these fibres being distributed between 40 to 100% in weight, preferably 80 to 100%, in short fibres and between 0 to 60%, preferably 0 to 20%, in long fibres, 0.2 to 1%, preferably 0.4 to 0.5%, of a wet strength agent in dry weight in relation to the sheet and 5 to 50% of decorative particles and/or organic or pigment dyes and/or opacifying agents, particularly titanium dioxide, in dry weight in relation to the sheet and possibly other additives usually used for these sheets,
- it is squeezed and possibly dried,
- the sheet formed is impregnated using a size press by 4 to 20% in dry weight in relation to the sheet, particularly between 2 to 10 g/m² in dry weight, of a composition in an aqueous environment containing one or several of these polymers of a hydrophilic nature, the dry extract of the composition being between 5 and 20% in weight,
- the sheet is squeezed and dried

23. Method for production of a decorative sheet impregnated with a partly cross linked thermosetting resin, according to one of claims 16 to 20, **characterised in that** a sheet according to one of claims 1 to 14 or obtained according to claim 21 or 22 is used, this sheet is impregnated with a thermosetting resin, and that the resin is partly cross linked, the level of volatile compounds being between 5 and 8% in weight of the sheet.

24. Laminated decorative section or panel, **characterised by** the fact that it is composed of a sheet according to one of claims 1 to 20 or obtained according to one of claims 21 to 23 as a decorative sheet.

25. Laminated decorative section or panel according to claim 24, **characterised by** the fact that it is a low pressure laminate.

26. Laminated decorative section or panel according to claim 24 or 25, **characterised in that** the resistance to light is greater than or equal to 6 on the blue scale according to standard ISO 4586-2.16.

## Patentansprüche

1. Dekorpapierschicht, die mit einem warmhärtbaren Harz imprägnierbar ist, das 5 bis 50 % Dekorpartikel und/oder Pigmentfarbstoffe oder organische Farbstoffe und/oder o-pazifizierende Füllstoffe, insbesondere Titandioxid, in Trockengewicht bezogen auf die Schicht, umfasst, **dadurch gekennzeichnet, dass** die Schicht eine Zusammensetzung von mindestens einem in die Schicht durch ein Imprägnierverfahren eingearbeiteten Polymer mit hydrophilem Charakter umfasst, und **dadurch**, dass der Wert des COBB₆₀-Absorptionsgrades von Wasser der Schicht, bestimmt nach der Norm ISO 535, unterhalb des Flächengewichts der Schicht, und zwar unterhalb von höchstens 40 % liegt.

2. Dekorpapierschicht nach Anspruch 1, **dadurch gekennzeichnet, dass** der Wert des COBB₆₀-Grades mindestens 5 % unterhalb des Flächengewichts der Schicht liegt.

3. Dekorpapierschicht nach Anspruch 2, **dadurch gekennzeichnet, dass** der Wert des COBB₆₀-Grades 10 bis 35 % unterhalb des Flächengewichts der Schicht liegt.

4. Dekorpapierschicht, die mit einem warmhärtbaren Harz imprägnierbar ist, das 5 bis 50 % Dekorpartikel und/oder Pigmentfarbstoffe oder organische Farbstoffe und/oder opazifizierende Füllstoffe, insbesondere Titandioxid, in Trockengewicht bezogen auf die Schicht, umfasst, **dadurch gekennzeichnet, dass** sie eine Zusammensetzung von mindestens einem in die Schicht durch ein Imprägnierverfahren eingearbeiteten Polymer mit hydrophilem Charakter umfasst, und **dadurch**, dass der COBB₆₀-Absorptionsgrad von Wasser der Schicht, bestimmt nach der Norm ISO 535, unterhalb von höchstens 35 % liegt, bezogen auf den COBB₆₀-Absorptionsgrad von Wasser einer gleichen Schicht, die nicht das (die) Polymer(e) enthält.

5. Dekorpapierschicht nach Anspruch 4, **dadurch gekennzeichnet, dass** der COBB₆₀-Grad unterhalb von mindestens 5 % liegt, bezogen auf den COBB₆₀-Absorptionsgrad von Wasser einer gleichen Schicht, die nicht das (die) Polymer(e) enthält.

6. Dekorpapierschicht nach einem der Ansprüche 1 bis 5, **dadurch gekennzeichnet, dass** sie 4 bis 20 % Trockengewicht des (der) Polymer(e), bezogen auf das Gewicht der Schicht, insbesondere 2 bis 10 g/cm² Trockengewicht des (der) Polymer(e) umfasst.

7. Dekorpapierschicht nach einem der Ansprüche 1 bis 6, **dadurch gekennzeichnet, dass** das Flächengewicht der Schicht 50 bis 150 g/cm², vorzugsweise 60 bis 100 g/cm² beträgt.

8. Dekorpapierschicht nach einem der vorhergehenden Ansprüche, **dadurch gekennzeichnet, dass** sie ein nicht wasserlösliches Polymer mit hydrophilem Charakter umfasst.

9. Dekorpapierschicht nach einem der vorhergehenden Ansprüche, **dadurch gekennzeichnet, dass** sie eine Zusammensetzung von zwei Polymeren mit hydrophilem Charakter umfasst, umfassend 95 bis 80 % Trockengewicht von einem nicht wasserlöslichen Polymer und 5 bis 20 % Trockengewicht von einem wasserlöslichen Polymer.

10. Dekorpapierschicht nach Anspruch 9, **dadurch gekennzeichnet, dass** das wasserlösliche Polymer Poly(vinylalkohol) ist.

11. Dekorpapierschicht nach einem der vorhergehenden Ansprüche, **dadurch gekennzeichnet, dass** die nicht wasserlöslichen Polymere mit hydrophilem Charakter ausgewählt sind aus Polymeren von Vinylacetat, Copolymeren von Vinylacetat, Copolymeren von Acrylsäurestern und ihren Gemischen.

12. Dekorpapierschicht nach Anspruch 11, **dadurch gekennzeichnet, dass** die Polymere ausgewählt sind aus Copolymeren von Vinylacetat und Butylacetat, Copolymeren von Vinylacetat und Ethylen und Copolymeren von Ethylacetat, Acrylnitril und Methacrylat.

13. Dekorpapierschicht nach einem der vorhergehenden Ansprüche, **dadurch gekennzeichnet, dass** die opazifizierenden Füllstoffe Pigmente von Titandioxid sind und dass sie in einem Gehalt von 20 bis 45 % Trockengewicht vorhanden sind, bezogen auf das Gewicht der Schicht.

14. Dekorpapierschicht nach einem der vorhergehenden Ansprüche, **dadurch gekennzeichnet, dass** der Gehalt an Titandioxid 30 bis 40 % Trockengewicht beträgt, bezogen auf das Gewicht der Schicht.

15. Dekorpapierschicht nach einem der vorhergehenden Ansprüche, **dadurch gekennzeichnet, dass** sie cellulosische Fasern umfasst, wobei die sich cellulosischen Fasern zwischen 40 und 100 Gew.-%, vorzugsweise 80 bis 100 Gew.-% an kurzen Fasern und zwischen 0 bis 60 Gew.-%, vorzugsweise 0 bis 20 Gew.-% an langen Fasern verteilen, und umfassend 0,2 bis 1 %, vorzugsweise 0,4 bis 0,5 % eines Feuchtigkeitsbeständigkeitsmittels, bezogen auf das Gewicht der Schicht.

16. Dekorpapierschicht, die mit einem warmhärtbaren teilweise vernetzten Harz imprägniert ist, **dadurch gekennzeichnet, dass** sie eine Papierschicht nach einem der Ansprüche 1 bis 15 einschließt.

17. Dekorpapierschicht nach Anspruch 16, **dadurch gekennzeichnet, dass** sie höchstens 50 Gew.-% an warmhärtbarem Harz, bezogen auf das Gewicht der mit Harz imprägnierten Schicht, flüchtige Verbindungen eingeschlossen, enthält.

18. Weiße, mit einem teilweise vernetzen, warmhärtbaren Harz imprägnierte Dekorpapierschicht, **dadurch gekennzeichnet, dass** die Schicht eine Zusammensetzung von mindestens einem in die Schicht durch ein Imprägnierverfahren eingearbeiteten Polymer mit hydrophilem Charakter umfasst, und **dadurch**, dass sie höchstens 50 Gew.-% an warmhärtbarem Harz enthält, bezogen auf das Gewicht der mit Harz imprägnierten Schicht, flüchtige Verbindungen eingeschlossen, und einen Gehalt an Titandioxid von unter 40 %, vorzugsweise unter 35 % enthält und eine Opazität zeigt, die mit derjenigen einer Dekorschicht mit gleichem Flächengewicht vor dem Imprägnieren mit dem Harz identisch ist, und mindestens 40 % Titandioxid und mehr als 50 % des Harzes enthält.

19. Schicht nach einem der Ansprüche 16 bis 18, **dadurch gekennzeichnet, dass** das Harz ausgewählt ist aus Melamin-Formaldeyd-Harzen, Harnstoff-Formaldeyd-Harzen, Benzoguanamin-Formaldeyd-Harzen, ungesättigten Polyesterharzen und ihren Gemischen.

20. Schicht nach einem der Ansprüche 17 bis 19, **dadurch gekennzeichnet, dass** sie mindestens 40 Gew.-%, vorzugsweise mindestens 45 Gew.-% an Harz, bezogen auf das Gewicht der mit Harz imprägnierten Schicht, flüchtige Verbindungen eingeschlossen, enthält.

21. Verfahren zur Feuchtherstellung einer Dekorpapierschicht nach einem der Ansprüche 1 bis 15, **dadurch gekennzeichnet, dass** es die folgenden Schritte umfasst:
- Bilden einer Schicht auf einer Papiermaschine aus einer wässrigen Suspension von Cellulosefasern und gegebenenfalls synthetischen Fasern, und 5 bis 50 % von Dekorpartikeln und/oder Pigmentfarbstoffen oder organischen Farbstoffe und/oder opazifizierenden Füllstoffen, insbesondere Titandioxid, in Trockengewicht bezogen auf die Schicht, und gegebenenfalls weitere Hilfsstoffe, die gewöhnlich für diese Schichten eingesetzt werden,
- mechanisches Trocknen und gegebenenfalls Lufttrocknen,
- Imprägnieren der mit Hilfe einer Leimpresse gebildeten Schicht mit einer Zusammensetzung in wässrigem Medium, die ein oder mehrere der Polymere enthält,
- mechanisches Trocknen und gegebenenfalls Lufttrocknen der Schicht.

22. Verfahren nach Anspruch 21, **dadurch gekennzeichnet dass** es die folgenden Schritte umfasst:
- Bilden einer Schicht auf einer Papiermaschine aus einer wässrigen Suspension von Cellulosefasern, wobei sich diese Fasern zwischen 40 und 100 Gew.-%, vorzugsweise 80 bis 100 Gew.-% an kurzen Fasern und zwischen 0 bis 60 Gew.-%, vorzugsweise 0 bis 20 Gew.-% an langen Fasern verteilen, und umfassend 0,2 bis 1 % Trockengewicht, vorzugsweise 0,4 bis 0,5 % Trockengewicht, bezogen auf die Schicht, von einem Feuchtigkeitsbeständigkeitsmittel, 5 bis 50 % von Dekorpartikeln und/oder Pigmentfarbstoffen oder organischen Farbstoffe und/oder opazifizierenden Füllstoffen, insbesondere Titandioxid, Trockengewicht, bezogen auf die Schicht, und gegebenenfalls weitere Hilfsstoffe, die gewöhnlich für diese Schichten eingesetzt werden,
- mechanisches Trocknen und gegebenenfalls Lufttrocknen,
- Imprägnieren der mit Hilfe einer Leimpresse gebildeten Schicht mit 4 bis 20 % Trockengewicht, bezogen auf die Schicht, insbesondere mit 2 bis 10 g/cm² Trockengewicht einer Zusammensetzung in wässrigem Medium, die ein oder mehrere Polymere mit hydrophilem Charakter enthält, wobei der Trockenextrakt der Zusammensetzung zwischen 5 und 20 Gew.-% beträgt,
- mechanisches Trocknen und Lufttrocknen der Schicht.

23. Verfahren zur Herstellung einer Dekorschicht, die mit einem warmhärtbaren, teilweise vernetzten Harz nach einem der Ansprüche 16 bis 20 imprägniert ist, **dadurch gekennzeichnet, dass** eine Schicht nach einem der Ansprüche 1 bis 14 oder eine nach Anspruch 21 oder 22 erhaltene Schicht verwendet wird, dass die Schicht mit einem warmhärtbaren Harz imprägniert wird und dass das Harz teilweise vernetzt ist, wobei der Gehalt an flüchtigen Verbindungen zwischen 5 und 8 Gew.-% der Schicht beträgt.

24. Dekorative Schichtstoffplatte oder -tafel, **dadurch gekennzeichnet, dass** sie als Dekorschicht eine Schicht nach einem der Ansprüche 1 bis 20 oder eine nach einem der Ansprüche 21 bis 23 erhaltene Schicht einschließt.

25. Dekorative Schichtstoffplatte oder -tafel nach Anspruch 24, **dadurch gekennzeichnet, dass** sie ein Niederdruckschichtstoff ist.

26. Dekorative Schichtstoffplatte oder -tafel nach Anspruch 24 oder 25, **dadurch gekennzeichnet, dass** die Lichtbeständigkeit größer oder gleich 6 auf einer Blauskala gemäß der Norm ISO 4586-2.16 ist.
